# EUROPÄISCHE PATENTSCHRIFT

(11) **EP 3 170 578 B1**
(45) Veröffentlichungstag und Bekanntmachung des Hinweises auf die Patenterteilung: **30.06.2021**
(21) Anmeldenummer: 15194848.6
(22) Anmeldetag: 17.11.2015
(51) Int. Cl.: B22D 27/20, C21C 1/10, B22D 1/00, C21C 1/00, C21C 7/00, C22C 33/08, C22C 37/00, C22C 37/04, C22C 37/10, B22C 9/08, C21C 1/02

(54) **VERFAHREN ZUR HERSTELLUNG EINES GUSSSTÜCKS AUS GUSSEISEN MIT KUGELGRAPHIT**
PROCESS FOR THE PRODUCTION OF A CAST PIECE FROM CAST IRON WITH SPHEROIDAL GRAPHITE
PROCÉDÉ DE FABRICATION D'UNE PIÈCE MOULÉE EN FONTE À GRAPHITE SPHÉROÏDAL

(43) Veröffentlichungstag der Anmeldung: 24.05.2017
(73) Patentinhaber: GF Casting Solutions Kunshan Co. Ltd., Kunshan City 215300 (CN)
(72) Erfinder: Thomas, Eric, 40822 Mettmann (DE); Menk, Werner, 8203 Schaffhausen (CH)
(74) Vertreter: Fenner, Seraina

(56) Entgegenhaltungen:
- EP-A2- 1 270 747
- WO-A1-2006/068487
- DE-A1- 2 425 122
- DE-A1-102004 056 331
- DE-B1- 1 758 468
- ES-A1- 2 342 758
- JP-A- S59 137 155
- US-A- 2 280 284
- US-A- 3 030 204
- US-A- 4 867 227
- US-A1- 2007 134 149

## Beschreibung

Die Erfindung betrifft ein Herstellungsverfahren eines Gussstücks mittels eines Modifikationskörpers.

Der Modifikationskörper dient der Herstellung von Gusseisen mit Kugelgraphit insbesondere mit mehrheitlich ferritischem Gefüge beinhaltend ein Trägermaterial vorzugsweise eine Eisen-Silizium-Legierung.

Gusseisen enthält im Allgemeinen zwischen 2 bis 4 Gewichtsprozent Kohlenstoff. Der Kohlenstoff ist innig mit dem Eisen vermischt und die Form die der Kohlenstoff im verfestigten Gusseisen annimmt definiert die Merkmale und Eigenschaften der Gusseisenstücke. Wenn der Kohlenstoff die Form von Graphit annimmt ist das Gusseisen eher weich und maschinell verarbeitbar.

Graphit kann in verschiedenen Formen auftreten. Gusseisen mit Kugelgraphit weist eine hohe Festigkeit auf, wobei dabei die Gefügearten zu berücksichtigen sind. Gusseisen mit Kugelgraphit das ein rein ferritisches Gefüge aufweist und somit keinen Zementit enthält ist weich und gut bearbeitbar. Wohingegen Gusseisen mit Kugelgraphit und einem perlitischen Gefüge durch die hohe Festigkeit gute Verschleisseigenschaften aufweist. Ein perlitisch/ferritisches Gefüge weist wiederum eine höhere Festigkeit als ein rein ferritisches Gefüge auf.

Bei der Herstellung von Gusseisen wird Stahlschrott wie auch Kreislaufmaterial als Einsatzmaterial verwendet. Da in solchem Einsatzmaterial meist ein hoher Mn und Cu Gehalt vorliegt entsteht ein unerwünscht hoher Perlitgehalt im Gusseisen bzw. im Gussteil.

Des Weiteren wird der unerwünscht hohe Perlitgehalt im Gussteil durch ein beschleunigtes Abkühlen unterstützt.

Um die unerwünscht hohe Perlitbildung zu reduzieren bzw. unterdrücken wurde bisher hochreiner Stahlschrott und / oder hochwertiges Roheisen in die Gusslegierung zugegeben, welche wenig Mn und Cu enthalten. Solche Stahlschrotte und Roheisen sind nur begrenzt am Markt verfügbar und deshalb teuer in der Beschaffung. Wenn die zu hohen Mn- und/oder Cu-Gehalte erst nach dem Schmelzen erkannt werden, kann dies höchstens noch durch Verdünnung der Schmelze mit einer Schmelze mit niedrigerem Mn- und/oder Cu-Gehalt korrigiert werden. Dies ist aber ein teurer Vorgang und in den meisten Fällen kaum realisierbar so dass die produzierten Teile durch ihren zu hohen Perlitgehalt eine zu hohe Festigkeit aufweisen und für den vorgesehenen Einsatz nicht brauchbar sind und verschrottet werden müssen.

Aus dem Stand der Technik sind die WO 2006/068487 A1, US 2 280 284 A und ES 2 342 758 A1 bekannt, die die Zugabe von Bor zu Schmelzen zur Herstellung von Gusseisen offenbaren. DE2425122 offenbart die Zugabe eines Impfmittels in das Gießsystem einer Gusseisenform.

Es ist Aufgabe der Erfindung ein Verfahren zur Herstellung von Gusseisen mit Kugelgraphit vorzuschlagen, das durch die Reduzierung des Perlitgefüges im Gusseisen bzw. Gussteil eine geringere Härte und eine höhere Bruchdehnung gewährleistet, ohne das Gusseisen bzw. die Gussteile in der Herstellung zu verteuern.

Diese Aufgabe wird durch einen Modifikationskörper, der 7 bis 16 Gewichtsprozent Bor enthält, gelöst. Des Weiteren wird mindestens ein erfindungsgemässer Modifikationskörper in das Giesssystem eingelegt, wo er vom Gusseisen bzw. der Schmelze umströmt wird, oder der Schmelze wird vor dem Abguss mindestens ein erfindungsgemässer Modifikationskörper zugegeben und von dieser aufgelöst. Dadurch wird ein Gussstück aus Gusseisen mit Kugelgraphit hergestellt, das einen Borgehalt von 0.002-0.008 Gewichtsprozenten aufweist.

Der perlitgehaltreduzierende Einfluss von Bor ist bekannt, allerdings bisher in der Herstellung von Gusseisen mit Kugelgraphit als negativ erachtet, da bei einem zu hohen Borgehalt Mikroporosität und Karbide auftreten können, die bei einer Überschreitung von 0.01 Gewichtsprozenten gravierend sind und bei weiterer Erhöhung zudem starke Graphitentartungen auftreten.

Um den Perlitgehalt im Gusseisen zu reduzieren und dadurch die Bruchdehnung zu erhöhen und die Härte zu reduzieren wird mindestens ein erfindungsgemässer Modifikationskörper der einen Borgehalt von 7 bis 16 Gewichtsprozente aufweist vor dem Giessen in das Giesssystem eines Gussstücks eingelegt. Während des Formfüllvorgangs wird der Modifikationskörper vom Gusseisen bzw. der Schmelze umströmt und gibt kontinuierlich Bor ab, welches vom Gusseisen aufgenommen wird. Dazu wird mindestens ein Modifikationskörper vor dem Giessen in das Giesssystem eingesetzt. Selbstverständlich können auch mehrere Modifikationskörper im Giesssystem angeordnet werden, dies ist entsprechend dem benötigten Borgehalt im Gussstück zu wählen.

Ein Gussteil aus Gusseisen mit Kugelgraphit weist einen Borgehalt von 0.002-0.008 Gewichtsprozenten auf, wodurch die Perlitbildung unterdrückt bzw. reduziert wird und die gewünschte Härte wie Bruchdehnungseigenschaften erreicht werden.

Es hat sich als vorteilhaft erwiesen, dass mindestens einer der Modifikationskörper vor dem Giessen zwischen Einguss und Filter angeordnet wird und während des Giessens vom Gusseisen bzw. der Schmelze umströmt wird.

Vorzugsweise kann auch mindestens ein Modifikationskörper vordem Giessen direkt in das Gusseisen bzw. die Schmelze gegeben werden.

Die Anzahl und Anordnung der Modifikationskörper wird entsprechend dem benötigten Borgehalt im Gussstück bzw. der gewünschten Härte und Bruchdehnung gewählt.

Das erfindungsgemässe Gussstück mit Kugelgraphit, hergestellt durch das erfindungsgemässe Verfahren, weist vorzugsweise ein mehrheitlich ferritisches Gefüge auf.

Durch das erfindungsgemässe Verfahren und den Einsatz des erfindungsgemässen Modifikationskörpers wird ein Gussstück aus Kugelgraphit hergestellt, das vorzugsweise eine Brinellhärte von 170 HB nicht überschreitet. Als vorteilhaft hat sich eine Brinellhärte von 140-170 HB gezeigt.

Das Gefüge des Gussstücks aus Kugelgraphit ist vorzugsweise mehrheitlich ferritisch.

Ein Ausführungsbeispiel der Erfindung wird anhand des unten aufgeführten Beispiels beschrieben, wobei sich die Erfindung nicht nur auf das Ausführungsbeispiel beschränkt.

Eine Schmelze von Gusseisen mit Kugelgraphit weist, bedingt durch verunreinigten Stahlschrott als Einsatzmaterial, einen Mn-Gehalt von 0.35 Gew.-% auf und ist damit zu hoch für die gewünschte Anwendung, da laut den vorliegenden Analysenvorschriften ein maximaler Mn-Gehalt von 0.25 Gew.-% zulässig ist. Durch den zu hohen Mn-Gehalt in der vorliegenden Schmelze bzw. Gusseisen resultierte in den abgegossenen Gussstücken eine Brinellhärte von 190 HB anstatt der max. 170 HB, welche gemäss den Vorschriften zulässig ist. Die erzielte Brinellhärte von 190 HB und ein entsprechender Perlitgehalt von 30 Flächen-%, anstatt, wie ein maximal vorgeschriebener Perlitgehalt von 25 Flächen-%. führte dazu, dass die Gussstücke verschrottet werden mussten.

Bei einem Giessgewicht von 50 kg wurde deshalb in jede Giessform ein 50 Gramm schwerer Modifikationskörper, welcher 10 Gew.-% Bor enthält, in das Giesssystem eingelegt, vorzugsweise zwischen Einguss und Filter bzw. vor den Filter.

Dadurch wurde während des Giessvorgangs kontinuierlich Bor an die Schmelze abgegeben, sodass die Gussstücke einen Borgehalt von 0.006 Gew.-% aufwiesen, wodurch ein Perlitgehalt von 19 Flächen-% und eine Brinellhärte von 167 HB resultierten und die Gussstücke entsprechend verwendungsfähig waren und den geforderten Vorschriften entsprechen.

Ein Ausführungsbeispiel der Erfindung wird anhand der Figur beschrieben, wobei sich die Erfindung nicht nur auf das Ausführungsbeispiel beschränkt. Es zeigt:
Fig. 1 eine schematische Darstellung eines Giesssystems mit einem erfindungsgemässen Modifikationskörper.

Fig. 1 zeigt eine schematische Ansicht eines Giesssystems 1 wobei der erfindungsgemässe Modifikationskörper 6 vor dem Filter 3 angeordnet ist, was eine mögliche Anordnung des Modifikationskörpers 6 zeigt. Über den Einguss 2 wird die Schmelze von Gusseisen mit Kugelgraphit in das Giesssystem 1 eingebracht. Die Schmelze umströmt den Modifikationskörper 6 und nimmt daraus die gewünschte Menge an Bor auf. Anschliessend durchströmt die Schmelze den Filter 3 um unerwünschte Verunreinigungen heraus zu filtrieren. Die Schmelze im darauffolgenden Speiser 4 dient der kontinuierlichen Nachspeisung der Schmelze im Gussstück 5 während der Abkühlung.

## Patentansprüche

1. Verfahren zur Herstellung eines Gussstücks (5) aus Gusseisen mit Kugelgraphit, **dadurch gekennzeichnet, dass** vor dem Giessen mindestens ein Modifikationskörper (6) mit mehrheitlich ferritischem Gefüge beinhaltend ein Trägermaterial aus einer Eisen-Silizium-Legierung und 7 - 16 Gewichtsprozent Bor, in das Giesssystem (1) eingelegt wird.

2. Verfahren zur Herstellung eines Gussstücks (5) aus Gusseisen mit Kugelgraphit nach Anspruch 1, **dadurch gekennzeichnet, dass** mindestens ein Modifikationskörper (6) vor dem Giessen in das Giesssystem (5) zwischen Einguss (2) und Filter (3) eingelegt wird.

3. Verfahren zur Herstellung eines Gussstücks (5) aus Gusseisen mit Kugelgraphit nach Anspruch 1, **dadurch gekennzeichnet, dass** mindestens ein Modifikationskörper (6) vor dem Giessen in die Schmelze gegeben wird.

4. Verfahren zur Herstellung eines Gussstücks (5) aus Gusseisen mit Kugelgraphit nach einem der vorangegangenen Ansprüche, **dadurch gekennzeichnet, dass** die Anzahl der Modifikationskörper (6) so gewählt wird, dass ein Borgehalt im Gussstück (5) von 0.002-0.008 Gewichtsprozent erreicht wird, wobei das Gussstück (5) aus Gusseisen mit Kugelgraphit vorzugsweise ein mehrheitlich ferritisches Gefüge aufweist.

5. Verfahren zur Herstellung eines Gussstücks (5) aus Gusseisen mit Kugelgraphit nach einem der vorangegangenen Ansprüche, **dadurch gekennzeichnet, dass** die Anzahl der Modifikationskörper (6) so gewählt wird, dass eine Brinellhärte von maximal 170 HB erreicht wird, vorzugsweise liegt die Brinellhärte im Bereich zwischen 140-170 HB.

## Claims

1. Method for the production of a cast part (5) made of spheroidal graphite cast iron, **characterized in that** at least one modification body (6) with a predominantly ferritic structure and containing a carrier material made of an iron-silicon alloy and 7-16 weight percent of boron is inserted into the casting system (1) prior to casting.

2. Method for the production of a cast part (5) made of spheroidal graphite cast iron according to Claim 1, **characterized in that** at least one modification body (6) is inserted, prior to casting, into the casting system (1) between the pouring cup (2) and the filter (3).

3. Method for the production of a cast part (5) made of spheroidal graphite cast iron according to Claim 1, **characterized in that** at least one modification body (6) is added to the melt prior to casting.

4. Method for the production of a cast part (5) made of spheroidal graphite cast iron according to one of the preceding claims, **characterized in that** the number of modification bodies (6) is chosen so as to achieve a boron content in the cast part (5) of 0.002-0.008 weight percent, wherein the cast part (5) made of spheroidal graphite cast iron preferably has a predominantly ferritic structure.

5. Method for the production of a cast part (5) made of spheroidal graphite cast iron according to one of the preceding claims, **characterized in that** the number of modification bodies (6) is chosen so as to achieve a Brinell hardness of at most 170 HB, preferably the Brinell hardness is in the range 140-170 HB.

## Revendications

1. Procédé pour la préparation d'une pièce coulée (5) composée de fer coulé comportant du graphite sphéroïdal, **caractérisé en ce qu'**avant la coulée au moins un corps (6) de modification doté d'une structure principalement ferritique contenant un matériau de support composé d'un alliage fer-silicium et 7 à 16 pour cent en poids de bore, est introduit dans le système de coulée (1).

2. Procédé pour la préparation d'une pièce coulée (5) composée de fer coulé comportant du graphite sphéroïdal selon la revendication 1, **caractérisé en ce qu'**au moins un corps (6) de modification est introduit avant la coulée dans le système de coulée (1) entre la masselotte (2) et le filtre (3).

3. Procédé pour la préparation d'une pièce coulée (5) composée de fer coulé comportant du graphite sphéroïdal selon la revendication 1, **caractérisé en ce qu'**au moins un corps (6) de modification est ajouté avant la coulée dans la masse fondue.

4. Procédé pour la préparation d'une pièce coulée (5) composée de fer coulé comportant du graphite sphéroïdal selon l'une quelconque des revendications précédentes, **caractérisé en ce que** le nombre des corps de modification (6) est choisi de telle manière qu'une teneur en bore dans la pièce coulée (5) de 0,002 à 0,008 pour cent en poids soit atteinte, la pièce coulée (5) composée de fer coulé comportant du graphite sphéroïdal présentant de préférence une structure principalement ferritique.

5. Procédé pour la préparation d'une pièce coulée (5) composée de fer coulé comportant du graphite sphéroïdal selon l'une quelconque des revendications précédentes, **caractérisé en ce que** le nombre des corps (6) de modification est choisi de telle manière qu'une dureté Brinell maximale de 17.0 HB soit atteinte, de préférence la dureté Brinell se situant dans la plage comprise entre 140 et 170 HB.
